# EUROPÄISCHE PATENTSCHRIFT

(11) **EP 0 944 443 B1**
(45) Veröffentlichungstag und Bekanntmachung des Hinweises auf die Patenterteilung: **28.03.2001**
(21) Anmeldenummer: 97952729.8
(22) Anmeldetag: 12.12.1997
(51) Int. Cl.: B21C 37/06, B21C 37/15

(54) **VERFAHREN ZUR HERSTELLUNG VON INNENPLATTIERTEN ROHREN**
PROCESS FOR PRODUCING INTERNALLY PLATED PIPES
PROCEDE DE PRODUCTION DE TUBES PLAQUES A L'INTERIEUR

(30) Priorität: 13.12.1996 DE 19653670
(43) Veröffentlichungstag der Anmeldung: 29.09.1999
(73) Patentinhaber: MANNESMANN Aktiengesellschaft, 40213 Düsseldorf (DE)
(72) Erfinder: KELLER, Manfred, D-47803 Krefeld (DE); VON HAGEN, Ingo, D-47800 Krefeld (DE); KÜMMERLING, Rolf, D-47249 Duisburg (DE); SCHMIDT, Wilfried, D-40699 Erkrath (DE); SCHMITZ, Theodor, D-41515 Grevenbroich (DE)
(74) Vertreter: Meissner, Peter E., Dipl.-Ing.
(86) Internationale Anmeldenummer: DE9702944
(87) Internationale Veröffentlichungsnummer: WO9825712

(56) Entgegenhaltungen:
- CH-A- 288 215
- DE-A- 2 919 615
- GB-A- 2 085 330
- PATENT ABSTRACTS OF JAPAN vol. 008, no. 104 (M-296), 16.Mai 1984 & JP 59 016621 A (SHIN NIPPON SEITETSU KK), 27.Januar 1984,
- PATENT ABSTRACTS OF JAPAN vol. 016, no. 016 (M-1200), 16.Januar 1992 & JP 03 234314 A (NIPPON STEEL CORP), 18.Oktober 1991,

## Beschreibung

Die Erfindung betrifft ein Verfahren zur Herstellung von innenplattierten Rohren, die als Verbundrohre mit einem Außendurchmesser von mindestens 60 mm zum Transport von korrosiven und/oder abrasiven Fluiden (Gase, Flüssigkeiten, Suspensionen) vorgesehen sind. Dabei wird in ein äußeres, im Regelfall dickwandiges Rohr aus einem Kohlenstoffstahl oder einem anderen höherfesten metallischen Werkstoff ein zweites (inneres) Rohr mit einem gegenüber dem Innendurchmesser des äußeren Rohres geringfügig kleineren Außendurchmesser und einer Wanddicke von mindestens 1 mm eingeschoben. Das innere Rohr besteht aus einem anderen, insbesondere einem korrosionsbeständigen und/oder verschleißfesten metallischen Werkstoff und weist im allgemeinen eine dünnere Wanddicke auf als das äußere Rohr. Zwischen dem inneren und dem äußeren Rohr wird im Sinne einer Presspassung durch mechanisches Aufschrumpfen ein kraftschlüssiger Verbund geschaffen, indem der Durchmesser des äußeren Rohres dadurch reduziert wird, daß dieses Rohr durch einen Reduzierring hindurchgezwungen wird. (siehe z.B. GB-A-2 085 330).

Bei plattierten Rohren handelt es sich um Verbundbauteile, bei denen entsprechend ihrem Einsatzzweck durch die Kombination zweier verschiedener Werkstoffe technische und/oder ökonomische Vorteile erreicht werden. Zumeist will man die guten korrosionschemischen Eigenschaften von hochlegierten Stählen mit den überlegenen mechanischen Eigenschaften von z. B. Kohlenstoffstählen verbinden. Aber auch die Kombination von besonders verschleißfesten Werkstoffen mit üblichen Bau- und Edelstählen kann technische und wirtschaftliche Vorteile bringen. Die Wirtschaftlichkeit folgt aus dem Umstand, daß die Schichtdicken der zumeist sehr teuren Plattierungswerkstoffe auf das für den jeweiligen Einsatzzweck technisch notwendige Maß reduziert werden können.

Mit zunehmender Erschöpfung der leicht erschließbaren Lagerstätten von Kohlenwasserstoffen hat in der jüngeren Zeit insbesondere in der Offshore-lndustrie der Umgang mit sogenannten sauren Produkten stark zugenommen. Bei diesen Produkten handelt es sich um Öl, Gas oder Kondensat mit Anteilen an CO₂, H₂S und Chloriden. Die Förderung solcher Produkte ist mit erheblichen Korrosionsproblemen verbunden. Diese kann man teilweise durch Injizierung von chemischen Inhibitoren verhindern. Es ist jedoch vielfach nötig, Förderleitungen und Transportleitungen aus entsprechend korrosionsbeständigen Legierungen einzusetzen. Hierbei werden vielfach austenitisch-ferritische Duplexstähle verwendet. Mit zunehmender Fördertiefe steigen auch die Temperaturen der zu fördernden Produkte, wodurch die Korrosionsproblematik noch wesentlich verschärft wird.

Bei höheren H₂S Gehalten und zusätzlichen CO₂₋ und Chloridanteilen steigt die Gefahr der Spannungsrißkorrosion. Wenn der Einsatz von Duplexstählen nicht mehr ausreicht, müssen daher hochkorrosionsbeständige Werkstoffe wie z. B. hochlegierte austenitische Stähle und im Extremfall sogar Nickel-Basislegierungen eingesetzt werden. Bedingt durch die geringen Streckgrenzen im geglühten Zustand dieser Werkstoffe sowie durch deren hohe Preise sind dem Einsatz von Vollwandrohren aus diesen Werkstoffen häufig nicht nur technische sondern auch ökonomische Grenzen gesetzt. In solchen Fällen können z. B. Kohlenstoffstahlrohre mit entsprechenden Innenplattierungen aus hochlegierten Werkstoffen eine interessante Alternative sein. Dies gilt sowohl für kleinformatige nahtlose Rohre (für Tubings und Flowlines) als auch für großformatige längsnahtgeschweißte Rohre (für Pipelines).

Ein anderes Einsatzgebiet ist der hydraulische Feststofftransport durch Rohrleitungen. Hierbei treten insbesondere Abrasionsverschleiß und gegebenfalls auch zusätzlich Korrosionsverschleiß auf. Für derartige Aufgaben werden daher vielfach mit entsprechenden verschleißfesten Innenplattierungen ausgestattete Verbundrohre eingesetzt. Die Plattierung wird vielfach durch Schweißplattieren aufgebracht. Dieses Verfahren ist sehr aufwendig.

Bei den hier betrachteten Verbundrohren handelt es sich grundsätzlich um Rohre, deren Wand aus zwei Schichten unterschiedlicher Werkstoffzusammensetzung besteht. Man unterscheidet dabei Rohre mit einer metallurgischen Bindung der Schichten von solchen mit rein mechanischem Verbund (sogenannte klangfeste Verbindungen). Verbundrohre der ersten Art können über die bekannten Verfahren des Coextrudierens, des Walzplattierens, des heißisostatischen Pressens, des Sprengplattierens oder auch des Schweißplattierens hergestellt werden. Ein Nachteil von Verbundrohren, die im Wege der Warmumformung hergestellt werden, ist vielfach darin zu sehen, daß nach der Umformung die Gebrauchseigenschaften von Grund- und Auflagewerkstoff nicht in einem optimalen Zustand vorliegen. Zur Einstellung z. B. der erforderlichen mechanischen Eigenschaften des aus einem Kohlenstoffstahl bestehenden Trägerwerkstoffs und der korrosionschemischen Eigenschaften des aus einem hochlegierten Material bestehenden Plattierungswerkstoffs ist daher oft eine zusätzliche Wärmebehandlung erforderlich. Diese stellt für den Trägerwerkstoff eine Vergütebehandlung und für den Plattierungswerkstoff eine Lösungsglühbehandlung dar. Zwangsläufig müssen beide Behandlungen gleichzeitig erfolgen und können daher nicht in optimaler Weise für jede Schicht durchgeführt werden, vielmehr muß ein Kompromiß in der Temperaturführung gefunden werden.

Zur Herstellung von Verbundrohren mit mechanischer Bindung sind verschiedene Verfahren bekannt. Hierbei werden zwei unterschiedliche Wege beschritten. In beiden Fällen wird jeweils von einem inneren Rohr mit einem im Regelfall höherwertigen Werkstoff ausgegangen, das in ein äußeres Rohr mit im allgemeinen größerer Wanddicke aus geringerwertigem Material eingeschoben wird. Der Außendurchmesser des Innenrohres liegt nahe an dem Innendurchmesser des Außenrohres. Bei dem ersten Herstellweg wird das Innenrohr gegen das Außenrohr aufgeweitet, um den mechanischen Verbund herzustellen. Dies kann beispielsweise mittels einer hydraulischen Aufweite- und Kalibrierpresse geschehen, wie dies aus der Firmenbroschüre "PRODUCT - BUTTING BIMETAL PIPES" bekannt ist. Mit diesem Verfahren lassen sich auch Verbundrohre mit größeren Durchmessern erzeugen.

Bei einem zweiten Verfahrensweg wird der mechanische Verbund zwischen dem inneren und dem äußeren Rohr dadurch hergestellt, daß eine Durchmesserveringerung beider Rohre dadurch erzwungen wird, daß diese gemeinsam durch einen Ziehring gezogen werden. Dies kann ohne gleichzeitigen Einsatz eines Innenwerkzeugs erfolgen, wie dies aus der US 4125924 bekannt ist. Es kann aber auch gleichzeitig ein im Verformungsbereich des Ziehrings angeordneter Stopfen als Innenwerkzeug angewandt werden, wie dies aus der US 386338 bekannt ist. In dieser Schrift ist als weiterer Herstellweg auch eine Methode beschrieben, bei der ähnlich wie beim Einsatz einer hydraulischen Aufweitepresse die Aufweitung des Innenrohres gegen das Außenrohr mit Hilfe eines Ziehstopfens erfolgt.

All diesen Verfahren ist es gemeinsam, daß bei der Herstellung des mechanischen Verbundes sowohl das innere als auch das äußere Rohr einer plastischen Verformung unterworfen wird.

Aus Japan ist ein Verfahren bekannt, bei dem der mechanische Verbund zwischen innerem und äußeren Rohr dadurch hergestellt wird, daß ein äußeres Kohlenstoffstahlrohr durch Wärmedehnung aufgeweitet und das in ihm liegende dünnwandige Rohr aus dem Plattierungswerkstoff hydraulisch aufgeweitet wird. Nach Abkühlen den Außenrohres ergibt sich durch Aufschrumpfen des Außenrohres eine Presspassung zwischen dem inneren und dem äußeren Rohr.

Die Vorteile der Verbundrohre mit rein mechanischer Verbindung zwischen innerem und äußeren Rohr liegen insbesondere in den gegenüber Verbundrohren mit metallurgischer Bindung deutlich geringeren Herstellkosten. Ein Nachteil ist in der eingeschränkten Weiterverarbeitbarkeit etwa bei der Warmumformung zu Rohrbögen zu sehen. Außerdem muß dafür Sorge getragen werden, daß in die Berührungszone zwischen innerem und äußerem Rohr keine Feuchtigkeit eindringt, die zu Korrosionserscheinungen führen könnte. Letzteres spielt jedoch nur vor der Verlegung eines solchen Verbundrohres eine Rolle.

Bei den bekannten Verfahren zur Herstellung mechanisch verbundener Verbundrohre bringt die plastische Verformung eines inneren hochlegierten Rohres einen wesentlichen Nachteil mit sich. Dieser besteht darin, daß durch die plastische Verformung die Korrosionsbeständigkeit nachteilig beeinflußt wird. Dies ist insbesondere im Hinblick auf die Beständigkeit gegen Spannungsrißkorrosion von Bedeutung.

Aufgabe der Erfindung ist es, ein gattungsgemäßes Herstellverfahren für mechanisch gebundene Verbundrohre vorzuschlagen, bei dem die Korrosionsbeständigkeit des inneren Rohres insbesondere im Hinblick auf Spannungsrißkorrosion ein möglichst hohes Niveau erreicht.

Gelöst wird diese Aufgabe erfindungsgemäß bei einem gattungsgemäßen Verfahren dadurch, daß bei dem erzwungenen Passieren eines Reduzierrings, durch den das äußere Rohr mit dem darin befindlichen inneren Rohr hindurchbefördert wird, die Reduzierung des Durchmessers des äußeren Rohres nur so weit getrieben wird, daß die durch das Aufschrumpfen des äußeren Rohres auf das innere Rohr bewirkte mechanische Verformung des inneren Rohres noch im elastischen Bereich bleibt. Die vom äußeren Rohr auf das innere Rohr einwirkenden Kräfte werden während der Verformung also so begrenzt, daß das innere Rohr keiner plastischen Verformung ausgesetzt wird. Damit bleiben dessen gute korrosionschemische Eigenschaften vollständig erhalten.

Das Passieren des Reduzierrings erfolgt bei größeren Rohrdurchmessern zweckmäßigerweise dadurch, daß das äußere Rohr in Richtung der Rohrachse durch den Reduzierring hindurchgedrückt wird. Vorzugsweise erfolgt dies auf einer Erhardt-Ziehpresse. Insbesondere bei kleineren Rohrdurchmessem kann das Passieren des Reduzierrings auch in an sich bekannter Weise durch Ziehen erfolgen.

Um die während der Verformung des äußeren Rohres auf das innere Rohr einwirkenden Kräfte innerhalb der zulässigen Grenzen zu halten, müssen die für die Verformung maßgeblichen geometrischen Einflußgrößen in entsprechender Weise aufeinander abgestimmt sein. Dies betrifft insbesondere folgende Größen:
- Innendurchmesser des Reduzierrings am Ausgang
- Außendurchmesser des eingesetzten äußeren Rohres
- Wanddicke bzw. Innendurchmesser des eingesetzten äußeren Rohres
- Außendurchmesser des eingesetzten inneren Rohres.

Bei der Reduzierung des äußeren Rohres muß die Verformung so eingestellt werden, daß der neue Innendurchmesser des äußeren Rohres unter Berücksichtigung einer ausreichenden Vorspannung (Preßverbindung zwischen innerem und äußerem Rohr) mit dem Außendurchmesser des inneren Rohrs übereinstimmt. Der ursprünglich bestehende Luftspalt zwischen dem inneren und dem äußeren Rohr muß also vollständig geschlossen sein.

Für das innere und das äußere Rohr können wahlweise insbesondere nahtlose oder längsnahtgeschweißte Rohre eingesetzt werden. Metallische Rohre mit schraubenlinienförmiger Schweißnaht sind weniger bevorzugt. Als Werkstoffe für das äußere Rohr kommen außer üblichen Kohlenstoffstählen auch martensitische Chromstähle, Duplexstähle oder in Sonderfällen auch austenitische oder ferritische Edelstähle in Frage. Im Vergleich hierzu sind die Werkstoffe für das innere Rohr im Regelfall höherwertig; es kommen insbesondere martensitische Chromstähle, Duplexstähle, austenitische Edelstähle, Titan oder Titanlegierungen und schließlich auch Nickelbasislegierungen in Frage. In besonderen Fällen kann das innere Rohr auch aus einer hochwarmfesten Legierung gebildet sein. Vorzugsweise weist das äußere Rohr eine Wanddicke auf, die deutlich über der Wanddicke des inneren Rohres liegt. In einer zweckmäßigen Ausgestaltung der Erfindung beträgt die Wanddicke des äußeren Rohres mindestens 3 mm und sein Außendurchmesser mindestens 110 mm. Die Wanddicke des inneren Rohres sollte insbesondere aus Kostengründen auch bei großformatigen Rohren möglichst nicht mehr als 6 mm betragen. Um das äußere Rohr, insbesondere wenn dieses aus Kohlenstoffstahl besteht, gegen Korrosion zu schützen, wird es bevorzugt, das Verbundrohr außen mit einer Korrosionsschutzbeschichtung zu versehen. Eine besonders zweckmäßige Ausführung des Korrosionsschutzes sieht eine dreischichtige Isolierung mit einer Epoxyharz-Grundschicht, einer Äthylencopolymerisatkleberschicht und einer abschließenden Polyäthylendeckschicht vor. Es können aber beispielsweise auch Epoxyharzdickschichtisolierungen oder Bitumenbeschichtungen aufgebracht werden. Die erfindungsgemäß hergestellten Verbundrohre werden an ihren Stirnseiten abschließend zweckmäßigerweise mechanisch bearbeitet und im Anschluß daran im ringförmigen Bereich der Verbindungsstelle zwischen äußerem und innerem Rohr gasdicht verschweißt, damit bei der Lagerung oder während des Transports keinerlei Feuchtigkeit in den Bindungsbereich zwischen innerem und äußerem Rohr eindringen kann.

Anhand der einzigen Figur, die in Form eines Schnittbildes ein Verbundrohr im Verformungsbereich eines Ziehrings zeigt, wird die Erfindung nachfolgend näher erläutert. In ein äußeres Rohr 1 wird ein inneres Rohr 2, dessen Außendurchmesser etwas kleiner ist als der Innendurchmesser des äußeren Rohres teleskopartig eingeschoben. Die innere Oberfläche des äußeren Rohres und die äußere Oberfläche des inneren Rohres sind metallisch rein und wurden ggf. vor dem Ineinanderschieben entsprechend gereinigt. Diese lose Einheit aus äußerem Rohr 1 und innerem Rohr 2 wird dann mit Hilfe eines z.B. hydraulisch angetriebenen Stempels 3, der zweckmäßigerweise einen Aufnahmedorn zur koaxialen Zentrierung des inneren Rohres 2 aufweist, durch einen ortsfest gelagerten Reduzierring 4 hindurchgedrückt. Der Reduzierring 4 verringert sowohl den äußeren als auch den inneren Durchmesser des äußeren Rohres 1 in der Weise, daß der ursprünglich bestehende Luftspalt zwischen dem inneren Rohr 2 und dem äußeren Rohr 1 vollständig geschlossen wird. Darüber hinaus wird der Innendurchmesser des äußeren Rohres soweit reduziert, daß eine Vorspannung in bezug auf die äußere Oberfläche des inneren Rohres 2 besteht, wobei diese Vorspannung allerdings so begrenzt ist, daß die Verformung des inneren Rohres 2 im elastischen Bereich bleibt. Die im erfindungsgemäßen Verfahren stattfindende plastische Verformung bleibt also ausschließlich auf das äußere Rohr 1 beschränkt. Aufgrund der entstandenen Preßpassung zwischen dem äußeren Rohr 1 und dem inneren Rohr 2 wird ein sog. klangfester Verbund gebildet.

Der wesentliche Vorteil des erfindungsgemäßen Verfahrens gegenüber den geschilderten bekannten Verfahren, die etwa ein hydraulisches Aufweiten des Innenrohres zur Erzielung des mechanischen Verbundes nutzen, liegt in der erheblich einfacheren Prozeßführung sowie in der Tatsache, daß das innere Rohr keine plastische Verformung erfährt. Auf diese Weise bleiben die zuvor z.B. durch eine Lösungsglühung eingestellten optimalen korrosionschemischen Eigenschaften des Innenrohres auch am fertigen Verbundrohr vollständig erhalten. Darüber hinaus eignet sich das erfindungsgemäße Verfahren zur Herstellung von Verbundrohren in einem sehr weiten Abmessungsbereich. Insbesondere großformatige Rohre mit Außendurchmessern bis 660 mm und Wanddicken des Außenrohres bis 35 mm können problemlos erzeugt werden. Dabei können vorhandene Produktionseinrichtungen, wie etwa eine Erhardt-Ziehpresse, ohne größeren Investitionsaufwand genutzt werden, zumal für die Durchmesserreduzierung Standardwerkzeuge verwendbar sind.

Ein weiterer Vorteil des erfindungsgemäßen Verfahrens liegt in der Tatsache, daß hierbei das plastische Verformungsverhalten des Innenrohrwerkstoffs keine Rolle spielt. Dies läßt eine sehr große Anzahl von Rohrwerkstoffkombinationen zu. Im Gegensatz dazu müssen bei Verfahren, bei welchen der mechanische Verbund durch Innenaufweiten erreicht wird, die plastischen Verformungseigenschaften der beteiligten Rohrwerkstoffe aufeinander abstimmt sein. So muß etwa die zurückbleibende plastische Verformung des Außenrohres kleiner sein als jene des Innenrohres, um einen spaltfreien Verbund zu erzeugen. Bei annähernd gleichem E-Modul der beiden Verbundwerkstoffe kommt es dabei auf die Höhe der Streckgrenzen und/oder den weiteren Verlauf der Verfestigungskurven (Spannungs-Dehnungs-Kurven) an. So muß z.B. bei annähernd gleichen Streckgrenzen der Außen- und Innenrohrwerkstoffe die Verfestigungskurve für den letzteren flacher verlaufen als jene für den Außenrohrwerkstoff, um einen festen Preßsitz zu erzeugen. Diese Forderung schränkt bei Verfahren, die den mechanischen Verbund durch plastische Verformung beider Rohre herbeiführen, die Auswahl geeigneter Rohrwerkstoffe ein. Bei der vorliegenden Erfindung ist dies nicht der Fall.

## Patentansprüche

1. Verfahren zur Herstellung von innenplattierten Rohren, die als Verbundrohre mit einem Außendurchmesser von mindestens 60 mm zum Transport von korrosiven und/oder abrasiven Fluiden vorgesehen sind, bei dem in ein äußeres Rohr aus einem Kohlenstoffstahl oder einem anderem höherfesten metallischen Werkstoff ein zweites (inneres) Rohr mit einem gegenüber dem Innendurchmesser des äußeren Rohres geringfügig kleineren Außendurchmesser und einer Wanddicke von mindestens 1 mm eingeschoben wird und das innere Rohr aus einem anderen, insbesondere einem korrosionsbeständigen und/oder verschleißfesten metallischen Werkstoff besteht und bei dem das äußere Rohr durch erzwungenes Passieren eines Reduzierrings in seinem Durchmesser so weit reduziert wird, daß das äußere Rohr im Sinne einer Presspassung mechanisch auf das innere Rohr aufschrumpft,
dadurch gekennzeichnet,
daß die Reduzierung des Durchmessers des äußeren Rohres im Reduzierring nur so weit getrieben wird, daß die durch das Aufschrumpfen des äußeren Rohres auf das innere Rohr bewirkte mechanische Verformung des inneren Rohres noch im elastischen Bereich bleibt.

2. Verfahren nach Anspruch 1,
gekennzeichnet dadurch,
daß das Passieren des Reduzierrings durch Drücken des äußeren Rohres in Richtung der Rohrlängsachse erfolgt.

3. Verfahren nach Anspruch 2,
dadurch gekennzeichnet,
daß das Drücken auf einer Erhardt-Ziehpresse erfolgt.

4. Verfahren nach Anspruch 1,
dadurch gekennzeichnet,
daß das Passieren des Reduzierrings durch Ziehen erfolgt.

5. Verfahren nach einem der Ansprüche 1 bis 4,
dadurch gekennzeichnet,
daß die Stirnflächen des erzeugten Verbundrohres nach einer mechanischen Bearbeitung im ringförmigen Bereich der Verbindungsstelle zwischen dem äußeren und dem inneren Rohr gasdicht verschweißt werden.

6. Verfahren nach einem der Ansprüche 1 bis 5,
dadurch gekennzeichnet,
daß als äußeres Rohr ein nahtloses oder ein längsnahtgeschweißtes Rohr verwendet wird.

7. Verfahren nach einem der Ansprüche 1 bis 6,
dadurch gekennzeichnet,
daß als inneres Rohr ein nahtloses oder ein längsnahtgeschweißtes Rohr verwendet wird.

8. Verfahren nach einem der Ansprüche 1 bis 7,
dadurch gekennzeichnet,
daß für das äußere Rohr ein martensitischer Chromstahl, ein Duplexstahl oder ein austenitischer Edelstahl eingesetzt wird.

9. Verfahren nach einem der Ansprüche 1 bis 8,
dadurch gekennzeichnet,
daß für das innere Rohr ein martensitischer Chromstahl, ein Duplexstahl, ein ferritischer oder austenitischer Edelstahl, Titan oder eine Titanlegierung oder eine Nickelbasislegierung eingesetzt wird.

10. Verfahren nach einem der Ansprüche 1 bis 9,
dadurch gekennzeichnet
daß für das innere Rohr eine hochwarmfeste Legierung eingesetzt wird.

11. Verfahren nach einem der Ansprüche 1 bis 10,
dadurch gekennzeichnet
daß für das äußere Rohr ein Rohr mit einer deutlich dickeren Wanddicke als beim inneren Rohr eingesetzt wird.

12. Verfahren nach Anspruch 11,
dadurch gekennzeichnet,
daß die Wanddicke des äußeren Rohres mindestens 3 mm beträgt.

13. Verfahren nach einem der Ansprüche 1 bis 12,
dadurch gekennzeichnet,
daß die Wanddicke des inneren Rohres maximal 6 mm beträgt.

14. Verfahren nach einem der Ansprüche 1 bis 13,
dadurch gekennzeichnet
daß das Verbundrohr außen mit einer Korrosionsschutzbeschichtung versehen wird, insbesondere mit einer 3-schichtigen Umhüllung aus einer Epoxyharzgrundschicht, einer Äthylencopolymerisatkleberschicht und einer abschließenden Polyäthylendeckschicht.

15. Verfahren nach einem der Ansprüche 1 bis 14,
dadurch gekennzeichnet
daß die Verbindungsstelle des inneren und äußeren Rohres stirnseitig gasdicht verschweißt wird.

## Claims

1. Method of manufacturing internally plated pipes, which are provided as composite pipes with an outer diameter of at least 60 mm for the transport of corrosive and/or abrasive fluids, in which is inserted in an outer pipe composed of a carbon steel or other high-strength metal material, a second (inner) pipe with a slightly smaller outer diameter than the inner diameter of the outer pipe and a wall thickness of at least 1 mm and the inner pipe consists of another, in particular corrosion-resistant and/or abrasion-resistant metal material and in which the outer pipe is sufficiently reduced in diameter by the constrained passing over of a reducing ring that the outer pipe shrinks mechanically on to the inner pipe in the form of a force fit, characterised in that the reduction in diameter of the outer pipe in the reducing ring is only taken so far that the mechanical deformation of the inner pipe effected by the shrinking of the outer pipe on to the inner pipe still remains within the elastic range.

2. Method according to claim 1, characterised in that the passing over of the reducing ring is effected by pressing the outer pipe in the direction of the pipe longitudinal axis.

3. Method according to claim 2, characterised in that the pressing is effected on an Erhardt drawing press.

4. Method according to claim 1, characterised in that the passing over of the reducing ring is effected by drawing.

5. Method according to one of claims 1 to 4, characterised in that the end faces of the composite pipe produced, after mechanical processing in the annular region of the joining point between the outer and the inner pipe are welded in a gas-tight manner.

6. Method according to one of claims 1 to 5, characterised in that as an outer pipe a pipe which is seamless or has a longitudinal weld seam is used.

7. Method according to one of claims 1 to 6, characterised in that as an inner pipe a pipe which is seamless or has a longitudinal weld seam is used.

8. Method according to one of claims 1 to 7, characterised in that for the outer pipe a martensitic chromium steel, a duplex steel or an austenitic special steel is used.

9. Method according to one of claims 1 to 8, characterised in that for the inner pipe a martensitic chromium steel, a duplex steel, a ferritic or austenitic special steel, titanium or a titanium alloy or a nickel-based alloy is used.

10. Method according to one of claims 1 to 9, characterised in that for the inner pipe a high-temperature-resistant alloy is used.

11. Method according to one of claims 1 to 10, characterised in that for the outer pipe a pipe with a significantly thicker wall than the inner pipe is used.

12. Method according to claim 11, characterised in that the wall thickness of the outer pipe is at least 3 mm.

13. Method according to one of claims 1 to 12, characterised in that the wall thickness of the inner pipe is 6 mm maximum.

14. Method according to one of claims 1 to 13, characterised in that the composite pips is provided on the outside with a corrosion-protection coating, in particular with a 3-layered jacket of an epoxy resin base layer, an ethylene copolymer adhesive layer, and a final polyethylene covering layer.

15. Method according to one of claims 1 to 14, characterised in that the joining point of the inner and outer pipes is welded at the end in a gas-tight manner.

## Revendications

1. Procédé pour fabriquer des tubes plaqués intérieurement, qui sont prévus comme tubes composites ayant un diamètre externe d'au moins 60 mm pour le transport de fluides corrosifs et/ou abrasifs, dans lequel, dans un tube externe en un acier au carbone ou en une autre matière métallique de forte résistance, il est introduit un second tube (interne) ayant un diamètre externe légèrement plus petit par rapport au diamètre interne du tube externe et une épaisseur de paroi d'au moins 1 mm, et le tube interne est constitué d'une autre matière, en particulier une matière métallique résistant à la corrosion et/ou résistant à l'usure, et dans lequel le tube externe est réduit, concernant son diamètre, par passage forcé d'une bague de réduction de sorte que le tube externe se rétrécie mécaniquement sur le tube interne dans le sens d'un ajustage serré,
caractérisé en ce que la réduction du diamètre du tube externe n'est effectuée dans la bague de réduction que de sorte que la déformation mécanique, engendrée par le resserrement du tube externe sur le tube interne, du tube interne, demeure encore dans le domaine élastique.

2. Procédé selon la revendication 1,
caractérisé en ce que le passage de la bague de réduction est effectué par pressage du tube externe en direction de l'axe longitudinal du tube.

3. Procédé selon la revendication 2,
caractérisé en ce que le pressage est effectué sur une presse d'étirage Erhardt.

4. Procédé selon la revendication 1,
caractérisé en ce que le passage de la bague de réduction est effectué par étirage.

5. Procédé selon une des revendications 1 à 4,
caractérisé en ce que les surfaces frontales du tube composite engendré sont soudées de façon étanche aux gaz entre le tube interne et le tube externe après un traitement mécanique dans la zone annulaire du joint.

6. Procédé selon une des revendications 1 à 5,
caractérisé en ce que, comme tube externe, un tube sans soudure ou un tube soudé à soudure longitudinale est utilisé.

7. Procédé selon une des revendications 1 à 6,
caractérisé en ce que, comme tube interne, un tube sans soudure ou un tube soudé à soudure longitudinale est utilisé.

8. Procédé selon une des revendications 1 à 7,
caractérisé en ce que, pour le tube externe, il est utilisé un acier au chrome martensitique, un acier duplex ou un acier spécial austénitique.

9. Procédé selon une des revendications 1 à 8,
caractérisé en ce que, pour le tube interne, il est utilisé un acier au chrome martensitique, un acier duplex, un acier spécial ferritique ou austénitique, du titane ou un alliage de titane ou un alliage à base de nickel.

10. Procédé selon une des revendications 1 à 9,
caractérisé en ce que, pour le tube interne, il est utilisé un alliage résistant à des températures élevées.

11. Procédé selon une des revendications 1 à 10,
caractérisé en ce que, pour le tube externe, il est utilisé un tube ayant une épaisseur de paroi notablement plus grande que pour le tube interne.

12. Procédé selon la revendication 11,
caractérisé en ce que l'épaisseur de paroi du tube externe vaut au moins 3 mm.

13. Procédé selon une des revendications 1 à 12,
caractérisé en ce que l'épaisseur de paroi du tube interne vaut au maximum 6 mm.

14. Procédé selon une des revendications 1 à 13,
caractérisé en ce que le tube composite est muni, extérieurement, d'un revêtement de protection contre la corrosion, en particulier d'une enveloppe à trois couches constituée d'une couche de base en résine époxy, d'une couche de colle en copolymère d'éthylène, et d'une couche de recouvrement en polyéthylène.

15. Procédé selon une des revendications 1 à 14,
caractérisé en ce que le joint des tubes interne et externe est soudé de façon étanche aux gaz frontalement.
